# EUROPÄISCHE PATENTSCHRIFT

(11) **EP 2 477 766 B1**
(45) Veröffentlichungstag und Bekanntmachung des Hinweises auf die Patenterteilung: **30.03.2016**
(21) Anmeldenummer: 10752733.5
(22) Anmeldetag: 10.09.2010
(51) Int. Cl.: B22C 1/02, B22C 1/04, B22C 1/26

(54) **GIESSEREIADDITIV AUF GRAFITBASIS**
FOUNDRY ADDITIVE BASED ON GRAPHITE
ADDITIF DE FONDERIE À BASE DE GRAPHITE

(30) Priorität: 16.09.2009 DE 102009041677
(43) Veröffentlichungstag der Anmeldung: 25.07.2012
(73) Patentinhaber: Clariant International Ltd., 4132 Muttenz (CH)
(72) Erfinder: ENGELHARDT, Thomas, 85354 Freising (DE); RUF, Friedrich, 84184 Tiefenbach-Ast (DE); SEFER, Adnan, 86165 Augsburg (DE); BOGISCH, Klaus, 85368 Moosburg (DE); SCHMID, Daniel, 84051 Essenbach (DE)
(74) Vertreter: Silber, Anton
(86) Internationale Anmeldenummer: PCT/EP2010/005573
(87) Internationale Veröffentlichungsnummer: WO 2011/032668

(56) Entgegenhaltungen:
- EP-A2- 0 337 080
- EP-B1- 1 469 960
- WO-A1-98/50181
- WO-A1-99/28064
- WO-A1-2008/135247
- DE-A1- 1 952 357
- DE-A1- 3 017 119
- US-A- 4 174 225
- US-A- 4 316 744
- LANDIS C R: "Analytical Pyrolysis for Detection of Benzen Detection of Benzen Potential in Sand-System Coals", NEW TECHNOLOGY, Nr. 110, 1996, Seiten 865-871, XP002075764, ISSN: 0099-4251

## Beschreibung

Die Erfindung betrifft ein Gießereiadditiv, eine Formstoffmischung, welche das Gießereiadditiv enthält, eine Gießereiform aus einem körnigen feuerfesten Formstoff, welches das Gießereiadditiv enthält, sowie die Verwendung der Gießereiform für den Metallguss.

Die meisten Erzeugnisse der Eisen- und Stahlindustrie sowie der Nichteisenmetallindustrie durchlaufen zur ersten Formgebung Gießprozesse. Dabei werden die Schmelzflüssigwerkstoffe, Eisenmetalle bzw. Nichteisenmetalle, in geometrisch bestimmte Gegenstände mit bestimmten Werkstückeigenschaften überführt. Für die Formgebung der Gussstücke müssen zunächst zum Teil sehr komplizierte Gießformen zur Aufnahme der Schmelze hergestellt werden. Die Gießform stellt im wesentlichen eine Negativform des herzustellenden Gussstücks dar. Dabei werden Hohlräume im Inneren des Gussstücks durch Kerne wiedergegeben, während die äußere Begrenzung des Gussstücks durch Formen abgebildet wird. Gießformen bestehen aus einem feuerfesten Formstoff, beispielsweise Quarzsand, dessen Körner nach dem Ausformen durch ein geeignetes Bindemittel verbunden werden, um eine ausreichende mechanische Festigkeit der Gießform zu gewährleisten. Für die Herstellung von Gießformen verwendet man also einen feuerfesten Formstoff, welcher zunächst mit einem geeigneten Bindemittel versetzt wird. Die aus Formstoff und Bindemittel erhaltene Formstoffmischung liegt bevorzugt in einer rieselfähigen Form vor, sodass sie in eine geeignete Hohlform eingefüllt und dort verdichtet werden kann. Durch das Bindemittel wird ein fester Zusammenhalt zwischen den Körnern des Formstoffs erzeugt, sodass die Gießform die erforderliche mechanische Stabilität erhält. Für Kerne werden oft organische Bindemittel verwendet, die nach der Formgebung durch eine chemische Reaktion ausgehärtet werden, die beispielsweise durch eine Begasung mit Aminen initiiert wird. In jüngerer Zeit werden zunehmend anorganische Bindemittel auf der Basis von Wasserglas für die Herstellung von Kernen verwendet. Hier muss allerdings dafür Sorge getragen werden, dass die Kerne nach dem Abguss wieder zu einem feinen Sand zerfallen. Für Formen wird meist Ton als Bindemittel verwendet. Hier sind insbesondere Natriumbentonite wegen ihrer guten Wasseraufnahmefähigkeit und Quellfähigkeit von Bedeutung. Um eine ausreichende Bindewirkung zu erzielen, muss der Ton eine bestimmte Feuchte aufweisen. Die Bindewirkung des Tons entfaltet sich durch das Kompaktieren der Formstoffmischung.

Beim Abguss wird flüssiges Metall in den Hohlraum der Gießform eingefüllt. Beim Kontakt mit der Gießform wird das flüssige Metall abgeschreckt und bildet eine relativ stabile Randschale aus, in welcher dann das flüssige Metall aufgenommen wird.

Um eine möglichst genaue Abbildung der durch den Hohlraum der Gießform vorgegebenen Form des Gussstücks zu erreichen und eine Nachbearbeitung des Gussstücks zu vermeiden muss gewährleistet sein, dass das flüssige Metall nicht in das poröse Material der Gießform eindringt. Man erhält sonst eine raue Oberfläche, welche nachbearbeitet werden muss, um beispielsweise angesinterten Sand zu entfernen. Dringt das Metall tiefer in die Gießform ein, sodass Sand in das Gussstück eingeschlossen wird, spricht man von Vererzungen, welche das Gussstück unbrauchbar machen können.

Um also eine zufriedenstellende Oberfläche des Gussstücks zu erhalten muss die Oberfläche der Gießform gegenüber dem Metall abgedichtet werden. Gleichzeitig muss die Oberfläche des Gießhohlraums jedoch noch so durchlässig sein, dass gasförmige Produkte, welche beim Kontakt von Metall und Gießform durch das heiße Metall freigesetzt werden, beispielsweise Wasserdampf, durch die Gießform nach außen entweichen können und nicht in das flüssige Metall übergehen.

Man versieht daher den Hohlraum der Gießform oft mit einer Schlichte. Dies ist eine Aufschlämmung fein gemahlener anorganischer Bestandteile in einem geeigneten Lösungsmittel, meist Wasser oder Alkohol, welche auf die Wand des Hohlraums der Gießform aufgetragen wird. Das Aufbringen der Schlichte erfordert jedoch einen separaten Arbeitsschritt. Eine andere Möglichkeit, die Poren der Gießform gegenüber dem Gießhohlraum zu verschließen besteht in der Verwendung von Glanzkohlenstoffbildnern. Als Glanzkohlenstoffbildner werden beispielsweise gemahlene Steinkohle oder synthetische und natürliche Harze verwendet. Beim Kontakt mit dem flüssigen Metall zersetzen sich diese Materialien in der dann stark reduzierenden Atmosphäre, wobei niedermolekulare Fragmente organischer Verbindungen freigesetzt werden. Diese gasförmigen organischen Verbindungen kondensieren auf der Oberfläche der Körner des feuerfesten Formstoffs und bilden eine dünne Kohlenstoffschicht aus. Die Kohlenstoffschicht ändert das Benetzungsverhalten von Metallschmelzen gegenüber Quarzsand und verhindert so, dass das flüssige Metall zwischen den Körnern des feuerfesten Formstoffs in die Wand der Gießform eindringt.

Die beim Abguss aus den Glanzkohlenstoffbildnern gebildeten organischen flüchtigen Bestandteile weisen zum Teil jedoch eine hohe Toxizität auf. Dies gilt insbesondere für flüchtige Aromaten, wie Benzol und höher kondensierte polyzyklische Kohlenwasserstoffe, die im Formstoff verbleiben. Diese toxischen Stoffe bilden eine Gefährdung am Arbeitsplatz und müssen daher aufgefangen werden. Da sie nicht einfach in die Umwelt abgegeben werden können, muss die Abluft nachbehandelt und beispielsweise nachverbrannt werden. Man ist daher bemüht, Formstoffmischungen bereitzustellen, bei welchen die Emission toxischer Stoffe möglichst gering ist.

In der WO 98/50181 werden Additive für Formsande beschrieben, welche Aktivkohle enthalten. Die Aktivkohle kann auch während des Gießprozesses *in situ* gebildet werden. Formsande, welche mit derartigen Additiven versetzt sind, emittieren während des Abgusses geringere Mengen an flüchtigen organischen Verbindungen. Um die Aktivkohle *in situ* erzeugen zu können, wird der Formsand mit einem huminsäurehaltigen Mineral versetzt, wobei dem huminsäurehaltigen Mineral auch Aktivkohle oder Grafit beigegeben sein kann. Als huminsäurehaltiges Mineral wird bevorzugt Leonardit eingesetzt. Das huminsäurehaltige Mineral sowie die kohlenstoff- oder grafithaltigen Additive weisen vorzugsweise eine Partikelgröße von weniger als 1000 µm, bevorzugt weniger als 105 µm und insbesondere bevorzugt weniger als 74 µm auf, um Oberflächendefekte bei den Gussstücken zu vermeiden. Der Anteil des huminsäurehaltigen Minerals, welches dem Formsand zugegeben wird, wird vorzugsweise im Bereich von 0,1 bis 10 Gew.-%, bevorzugt 0,1 bis 2 Gew.-%, insbesondere bevorzugt 0,25 bis 0,5 Gew.-% gewählt, bezogen auf das Gesamtgewicht von Formsand und Additiven. Bei den Beispielen wird eine Mischung beschrieben, welche Grafit und Leonardit enthält. Der Grafit emittiert keine organischen Verbindungen. Der in der Mischung enthaltene Grafit soll nach Vorstellung der Erfinder durch das Lignit bzw. den Leonardit während des Abgusses aktiviert werden, sodass der aktivierte Grafit einen überraschend hohen Anteil des aus dem oxidierten Leonardit emittierten Benzols absorbiert.

In der DE 10 2007 027 621 A1 wird ein Verfahren zur Herstellung eines Kern- und/oder Formsandes für Gießereizwecke beschrieben. Dabei wird ein mineralischer feuerfester Formstoff mit einem anorganischen Bindemittel, beispielsweise Bentonit, sowie einem anorganischen Blähadditiv vermischt. Als organisches Blähadditiv kann beispielsweise Blähgrafit verwendet werden. Als weiteres anorganisches Additiv kann der Kern- bzw. Formsand auch makrokristallinen Grafit enthalten. Dem Formsand sind keine organischen Zusätze beigegeben. Nach den Vorstellungen der Erfinder verschließt der Blähgrafit während des Abgießens in der Gießform verbliebene Poren, wodurch die Rauigkeit der Gussoberfläche verringert werden kann. Weiter wirkt das Blähadditiv als Adsorptionsmittel, sodass Trennöle, Kondensate oder Benzol, welche während des Abgusses freigesetzt werden, gebunden werden. Durch das Blähadditiv werden Bindemittelbrücken, die sich zwischen einzelnen Sandkörnern ausgebildet haben, während des Abgusses gesprengt, sodass die Gießform nach dem Abguss wieder zu einem feinen Sand zerfällt. Die Körnung der Mischungsteilchen wird bevorzugt zwischen 5 und 500 µm, insbesondere bevorzugt zwischen 10 und 200 µm gewählt. Der mittlere Korndurchmesser kann beispielsweise bei ca. 65 µm liegen. Eine solche anorganische Vormischung wird erhalten, indem das anorganische Bindemittel und das anorganische Blähadditiv vorab vermischt werden. Die Mischung kann dann dem Formstand zugegeben werden. Die Körnung des Blähadditivs wird vorzugsweise im Bereich von 10 nm bis 3000 nm gewählt. Der mittlere Korndurchmesser soll bei ca. 1 µm liegen.

In der WO 03/066253 A1 wird ein Verfahren zum Herstellen eines insbesondere im Kreislauf geführten Formsandes für Gießereizwecke beschrieben. Dabei wird dem Gießereisand ein poröses, in Wasser nicht quellfähiges Material zugegeben, welches über eine sehr hohe spezifische Oberfläche verfügt. Beispielhafte Materialien sind Gerüst- oder Tektosilikate, Bims, Allophan, Imogolit, Kieselgur, Palygorskite, Sepiolite, Diatomeenerde sowie mit Säure und/oder Wärme behandelte Tone. Als weitere Zuschlagstoffe können dem Formsand ergänzend auch Kohlenstoffprodukte, wie Glanzkohlenstoffbildner,

Steinkohlenstaub oder Grafit zugesetzt werden. Durch die Zugabe von Grafit soll eine bessere und schnellere Aufnahme des Wassers durch das nicht quellfähige Material bzw. den Bentonit erreicht werden. Ferner wird durch die Grafitzugabe die Fließfähigkeit des Formsandes verbessert.

In der EP 0 279 031 A1 wird ein Verfahren zum Beschleunigen der Wasseradsorption von Bentonit, insbesondere als Zuschlagstoff für Formsande beschrieben. Dazu wird dem Bentonit Grafit zugeschlagen. Bei dem verwendeten Grafit kann es sich um Naturgrafit oder einen Elektro-/Synthetikgrafit handeln.

In der DE 32 46 324 A1 werden Gießereiformsande beschrieben, welche als Zusatz kohlenstoffhaltige Materialien umfassen, die sich durch einen geringen Anteil flüchtiger Bestandteile auszeichnen. Als kohlenstoffhaltiges Material wird bevorzugt ein Grafitmineral verwendet, insbesondere ein von mineralischen Bestandteilen befreiter Naturgrafit. Alternativ können auch synthetische Grafite eingesetzt werden. Die Teilchengröße wird vorzugsweise kleiner als 1 mm, insbesondere bevorzugt kleiner als 0,15 mm gewählt.

In der EP 0 337 080 A2 wird ein Verfahren zur Herstellung von Gießformen aus tongebundenem Formsand beschrieben. Dabei wird zunächst eine Form aus einem Formsand hergestellt, der im Wesentlichen frei von Glanzkohlenstoffbildnern und pyrolytisch zersetzbaren organischen Bestandteilen ist. Auf diejenigen Oberflächen der Form, die mit dem gegossenen Metall in Berührung kommen, wird dann eine Schlichte aufgebracht, welche die üblichen feuerfesten anorganischen Bestandteile enthält und im Wesentlichen frei von pyrolytisch zersetzbaren organischen Bestandteilen ist. Als feuerfeste anorganische Bestandteile können beispielsweise Tone, Talkum, Quarz, Glimmer, Zirkonsilikat, Magnesit, Aluminiumsilikat und Schamotte verwendet werden. Im weiteren Sinn können als anorganische Bestandteile auch Grafit bzw. Koks verwendet werden. Die Teilchengröße der feuerfesten anorganischen Bestandteile beträgt weniger als 75 µm und liegt vorzugsweise unter etwa 60 µm. Nach unten ist der Teilchengröße keine Grenze gesetzt. Beispielsweise kann die Primärteilchengröße bei Bentonit und Kaolin bis hinab zu etwa 0,1 µm reichen, wobei zum Beispiel bei Bentonit ein Maximum der Primärteilchen im Bereich von etwa 1 µm liegt.

In der GB 357,126 wird ein kohlenstoffhaltiges pulverförmiges Trennmittel beschrieben, welches während der Herstellung einer Gießform auf die Oberfläche des Formhohlraums aufgetragen wird. Das kohlenstoffhaltige Material kann einen Kern aus Grafit umfassen, welcher mit einem wasserabweisenden hochpolymeren Rückstand imprägniert ist, wie er beispielsweise bei der Destillation von Harz entsteht.

In der US 4,314,744 wird ein auf Wasserglas basierendes Bindemittel für die Herstellung von Kernen beschrieben, welches amorphes Siliziumdioxid enthält, durch welches der Zerfall der Kerne nach dem Guss erleichtert wird. Um den Zerfall der Kerne zu erleichtern, können der Formstoffmischung auch kohlenstoffhaltige Materialien beigegeben werden, wie Harze, Pech oder Aktivkohle. Graphit wird lediglich am Rand erwähnt, um die Oberfläche der Kerne zu beschichten. Auf diese Weise kann die Oberfläche der Metalle bzw. die Haltbarkeit bei Lagerung der Kerne erhöht werden. Auf die Korngröße des Graphits wird nicht eingegangen.

In der WO 99/28064 wird eine flüssige Zusammensetzung beschrieben, welche während des Metallgusses Glanzkohlenstoff erzeugt. Die Zusammensetzung umfasst in einem wässrigen Träger Partikel eines Glanzkohlenstoffbildners, wobei dieser nicht Kohle ist. Graphit wird lediglich als mögliches Additiv beschrieben, beispielsweise um die Fließfähigkeit des Formsandes zu verbessern. Die Partikelgröße bzw. die Kristallinit des Graphits wird nicht erwähnt. Ebenso kann der Fachmann keinen Hinweis auf die Eignung von fein vermahlenem mikrokristallinem Graphit der Beschreibung entnehmen.

In der DE 19 52 357 A1 wird ein Zusatz für Formmassen als Ersatz für Kohlestäube zur Bildung von Glanzkohlenstoff in Gießformen beschrieben, wobei der Zusatz aus einem thermoplastischen Kunststoff in ungeschäumter Form als nicht substituierter polymerisierter Kohlenstoff, insbesondere Polystyrol, in einer Teilchengröße von kleiner als 0,3 mm besteht. Die Verwendung von Graphit, insbesondere in fein vermahlener mikrokristalliner Form, wird in DE 19 52 357 A1 nicht beschrieben. Da Graphit selbst kein Glanzkohlenstoffbildner ist, würde DE 19 52 357 A1-den Fachmann auch von der in der Anmeldung beschriebenen Verwendung von fein vermahlenem Graphit als Ersatz für Glanzkohlenstoff wegführen.

In der DE 30 17 119 A1 wird ein Verfahren zur Herstellung eines aus Quarzsand, Bentonit und Wasser bestehenden Formsandes für Eisengießereizwecke beschrieben, wobei der Formsand einen Glanzkohlenstoffbildner enthält, um das Anbrennen des flüssigen Eisens an der Oberfläche des Formsandes zu vermeiden. Der Glanzkohlenstoffbildner wird dem Gemisch in Form eines in einer Flüssigkeit aufgeschlämmten Agglomerats zugegeben, welches eine Teilchengröße von etwa 0,5 bis 5 mm hat. Als Glanzkohlenstoffbildner wird beispielsweise fein gemahlener Steinkohlestaub verwendet. Zum Agglomerieren kann dieser mit weiterem kohlenstoffhaltigem Staub vermischt werden, welcher keinen Glanzkohlenstoffbildner enthält. Geeignet sind hierfür beispielsweise Holzkohlenstaub, Koksstaub, Holzmehl, Torfmehl oder Anthrazitstaub. Graphit als mögliche Komponente wird nicht erwähnt. Auch hier gilt das bereits zu DE 19 52 357 A1 Gesagte. Der Fachmann kann durch DE 30 17 119 A1 nicht zum Anmeldegegenstand geführt werden, da Graphit selbst kein Glanzkohlenstoffbildner ist und lediglich durch sehr feines Vermahlen entsprechende Eigenschaften erhält, sodass er als Ersatz für einen Glanzkohlenstoffbildner dienen kann.

Die Verwendung von Grafit ist in der Gießereiindustrie an sich weit verbreitet. Es werden insbesondere aus Kostengründen jedoch relativ grobkörnige Grafitpulver eingesetzt. So wird Grafit beispielsweise als feuerfester Werkstoff für die Herstellung von Filtern zur Filtration von flüssigem Metall, insbesondere Aluminium, verwendet. Auch zur Herstellung feuerfester Formen wird Grafit verwendet.

Die Emission toxischer Substanzen während des Abgusses bleibt trotz der in jüngerer Zeit erreichten Fortschritte ein beständiges Problem und die Verringerung dieser Emissionen bleibt ein Ziel, welches ständig und in allen Aspekten des Gießprozesses verfolgt werden muss.

Der Erfindung lag daher die Aufgabe zugrunde, Mittel zur Verfügung zu stellen, welche eine weitere Reduktion der Emission toxischer Substanzen während des Gießvorgangs ermöglichen.

Diese Aufgabe wird mit einem Gießereiadditiv mit den Merkmalen des Patentanspruchs 1 gelöst. Bevorzugte Ausführungsformen sind Gegenstand der abhängigen Patentansprüche.

Im Rahmen der Entwicklungsarbeiten zu umweltfreundlichen Alternativen hat sich herausgestellt, dass die Wirkungsweise von Grafit ganz erheblich gesteigert werden kann, wenn der Grafit in möglichst fein gemahlener Form bereitgestellt wird. Ohne an diese Theorie gebunden sein zu wollen, gehen die Erfinder davon aus, dass die Grafitpartikel wegen ihrer sehr geringen Größe das Korn des feuerfesten Formstoffs, insbesondere Quarzsands, umhüllen und damit die Oberflächeneigenschaften des feuerfesten Formstoffs, insbesondere seine Benetzbarkeit durch flüssiges Metall, nachhaltig verändern. So kann anhand von Experimenten nachgewiesen werden, dass das Ausmaß von Sandanhaftungen am Gussstück nach dem Entformen deutlich verringert werden kann, wenn der Sand erfindungsgemäß mit einer dünnen Schicht Grafit umhüllt wurde. Das Ergebnis wird dabei umso besser, je feiner der Grafit vermahlen wurde.

Die Gleichmäßigkeit der Grafitumhüllung des feuerfesten Formgrundstoffs zeigt sich beispielsweise bei der Bestimmung des Weißgrades. Mikroskopische Untersuchungen der mit Grafit umhüllten feuerfesten Formgrundstoffe zeigen, dass die Grafitumhüllung umso gleichmäßiger ist, je niedriger der Weißgrad ausfällt. Dies lässt sich dadurch erklären, dass ein Großteil der bei der Bestimmung des Weißgrades eingestrahlten Lichtstrahlung von dem Grafit adsorbiert wird.

Durch die Erfindung wird daher ein Gießereiadditiv zur Verfügung gestellt, welches einen fein gemahlenen, mikrokristallinen oder amorphen Grafit umfasst, welcher eine mittlere Partikelgröße D₅₀ von weniger als 100 µm und vorzugsweise eine mittlere Kristallitgröße von weniger als 90 nm aufweist.

Gemäß einer weiteren Ausführungsform weist der fein gemahlene Grafit eine mittlere Partikelgröße D₉₀ von weniger als 200 µm, gemäß einer weiteren Ausführungsform von weniger als 50 µm, gemäß einer weiteren Ausführungsform von weniger als 40 µm, gemäß einer weiteren Ausführungsform von weniger als 30 µm, gemäß einer weiteren Ausführungsform von weniger als 20 µm und gemäß noch einer weiteren Ausführungsform von weniger als 10 µm auf.

Gemäß einer weiteren Ausführungsform weist der fein gemahlene Grafit eine mittlere Partikelgröße D₁₀ von weniger als 5 µm, gemäß einer weiteren Ausführungsform von weniger als 3 µm, gemäß einer weiteren Ausführungsform von weniger als 2 µm, gemäß einer weiteren Ausführungsform von weniger als 1 µm und gemäß noch einer weiteren Ausführungsform von weniger als 0,8 µm auf.

An sich kann die Verteilung der Grafitpartikel recht breit sein, da der feinteilige Anteil ausreicht, um den erfindungsgemäß beobachteten Effekt einer Vermeidung von Vererzungen zu beobachten. Gemäß einer Ausführungsform beträgt das Verhältnis D₉₀/D₁₀ weniger als 20, gemäß einer weiteren Ausführungsform weniger als 15, gemäß einer weiteren Ausführungsform weniger als 10, gemäß einer weiteren Ausführungsform weniger als 8 und gemäß einer weiteren Ausführungsform weniger als 6.

Unter einer mittleren Partikelgröße D₅₀ wird eine Größe verstanden, bei welcher 50 % der Teilchen größer und 50 % der Teilchen kleiner als der D₅₀-Wert sind. Entsprechend wird unter einer mittleren Partikelgröße D₉₀ ein Wert verstanden, bei welchem 90 % der Teilchen kleiner und 10 % der Teilchen größer sind. Unter einer mittleren Partikelgröße D₁₀ wird ein Wert verstanden, bei welchem 10 % der Teilchen kleiner und 90 % der Teilchen größer sind. Der D₅₀-Wert und alle anderen Werte Dₓ zur Beschreibung der Partikelgrößenverteilung sind auf das Probenvolumen bezogen.

Die Größenverteilung der Teilchen kann monomodal sein oder auch mehrere Maxima umfassen und beispielsweise bimodal sein. Wesentlich ist, dass ein ausreichender Anteil an Grafitpartikeln mit einem Durchmesser von weniger als 20 µm, gemäß einer Ausführungsform von weniger als 10 µm im Grafitadditiv enthalten ist, um den erfindungsgemäß beobachteten Effekt zu erhalten.

Die Größenverteilung der Partikel entspricht gemäß einer Ausführungsform einer Gaußverteilung. Die Standardabweichung vom D₅₀-Wert beträgt gemäß einer Ausführungsform weniger als 15 µm, gemäß einer Ausführungsform weniger als 10 µm und gemäß einer weiteren Ausführungsform weniger als 8 µm. Die Partikelgröße wird dabei als Mittelwert der Ausdehnung der Teilchen in alle drei Raumrichtungen bestimmt. Ein geeignetes Verfahren zur Bestimmung der Partikelgrößenverteilung bzw. der mittleren Partikelgrößen D₉₀, D₅₀, D₁₀, ist beispielsweise Laserdiffraktometrie.

Wie bereits erläutert, werden umso geringere Sandanhaftungen oder Sandansinterungen am Gussstück beobachtet, je feinteiliger der im Gießereiadditiv enthaltene Grafit ist. Gemäß einer Ausführungsform ist daher bevorzugt, dass die mittlere Partikelgröße D₅₀ weniger als 50 µm, gemäß einer weiteren Ausführungsform weniger als 20 µm beträgt. Gemäß einer Ausführungsform beträgt die mittlere Partikelgröße D₅₀ weniger als 10 µm, gemäß einer weiteren Ausführungsform beträgt die mittlere Partikelgröße D₅₀ weniger als 5 µm.

Grafit lässt sich durch übliche Verfahren bis zu einer mittleren Partikelgröße D₅₀ von etwa 1 µm aufmahlen. Soll die mittlere Partikelgröße D₅₀ auf Werte von weniger als 1 µm erniedrigt werden, bedeutet dies einen hohen Aufwand für die erforderlichen Vorrichtungen sowie einen hohen zeitlichen Aufwand, bis die gewünschte geringe Partikelgröße erreicht ist. Gemäß einer Ausführungsform ist daher vorgesehen, dass die mittlere Partikelgröße D₅₀ mehr als 1 µm beträgt. An sich ist es jedoch auch möglich, Grafit mit einer mittleren Partikelgröße D₅₀ von weniger als 1 µm zu verwenden. Das Vermahlen des Grafits gestaltet sich dann jedoch schwierig und kostenaufwändig, sodass wirtschaftliche Gründe gegen die Verwendung eines solch fein gemahlenen Grafits sprechen.

Der in dem Gießereiadditiv enthaltene Grafit weist bevorzugt eine sehr geringe mittlere Kristallitgröße auf. Die mittlere Kristallitgröße lässt sich beispielsweise aus der mittleren Halbwertsbreite der Reflexe des Röntgenbeugungsdiagramms ermitteln. Die mittlere Kristallitgröße beträgt bevorzugt weniger als 90 nm, gemäß einer Ausführungsform weniger als 80 nm, gemäß einer weiteren Ausführungsform weniger als 70 nm und gemäß noch einer weiteren Ausführungsform weniger als 50 nm. Gemäß einer Ausführungsform liegt die mittlere Kristallitgröße des Grafits im Bereich von 20 bis 45 nm.

Gemäß einer weiteren Ausführungsform wird mikrokristalliner oder amorpher Grafit verwendet, das heißt der Grafit erzeugt im Röntgenbeugungsdiagramm sehr breite Reflexe.

Der Begriff "amorpher Grafit" bezeichnet hier einen mikrokristallinen Grafit mit einer extrem geringen Kristallitgröße, der also sehr breite Reflexe im Röntgenbeugungsdiagramm zeigt, sodass die Bestimmung der Kristallitgröße aus dem Röntgendiagramm mit einem relativ großen Fehler behaftet sein kann. Der Übergang zwischen mikrokristallinem Grafit und amorphem Grafit ist daher fließend. Als amorpher Grafit kann beispielweise auch Naturgrafit bezeichnet werden. Naturgrafit kann Nebenmineralien sowie Verunreinigungen enthalten, wodurch die Bestimmung einer Kristallitgröße erschwert ist. Die Begriffe "amorpher Grafit" und "mikrokristalliner Grafit" werden im Weiteren weitgehend synonym verwendet.

Gemäß einer Ausführungsform wird der Grafit in Form einer wässrigen Suspension bereitgestellt. Es hat sich gezeigt, dass sich Sandansinterungen am Gussstück noch deutlich verringern lassen, wenn der Grafit nicht in trockener Form sondern in Form einer wässrigen Suspension zum körnigen feuerfesten Formstoff, insbesondere Quarzsand gegeben wird. Der Grafit ist in der Suspension bevorzugt in einem Anteil zwischen 20 und 50 Gewichtsteilen pro 100 Gewichtsteilen der Suspension enthalten. Insbesondere, wenn sehr feinteiliger Grafit im Gießereiadditiv verwendet wird, beispielsweise ein Grafit mit einer mittleren Partikelgröße D₅₀ von weniger als 10 µm, ist es bevorzugt, dass die Suspension Dispergierhilfsmittel enthält, um eine vollständige Benetzung der Grafitpartikel zu erreichen. Durch die Verwendung von Dispergierhilfsmittel gelingt es, Grafitsuspensionen mit hohem Grafitanteil bei vergleichsweise niedrigen Viskositäten zu erhalten. Es hat sich auch gezeigt, dass das Dispergierhilfsmittel Einfluss auf das Gussergebnis hat, also auf die Menge des am Gussstück angesinterten Sands. Geeignete Dispergierhilfsmittel sind beispielsweise anionische oder nichtionische Tenside. Bevorzugte anionische Tenside sind beispielsweise Alkalisalze von Polycarbonsäuren. Bevorzugte nichtionische Dispergierhilfsmittel sind beispielsweise Fettalkoholethoxylate. Ein geeignetes, nichtionisches Dispergierhilfsmittel ist beispielsweise Pluronic^{®} PE 10400 der Fa. BASF SE. Bezogen auf den trockenen Grafitanteil sind die Dispergierhilfsmittel bevorzugt in einem Anteil von 2 bis 10 Gew.-% in der Suspension enthalten.

Neben Dispergierhilfsmitteln können der Suspension auch viskositätsregulierende Zusätze zugegeben sein. Geeignete viskositätsregulierende Zusätze sind beispielsweise hochmolekulare Polyacrylate oder natürliche Verdickungsmittel, wie Xanthan oder Zelluloseether. Ein geeigneter viskositätsregulierender Zusatz ist beispielsweise Natriumbentonit. Durch den Zusatz von Verdickern wird eine Sedimentation des Grafits während der Lagerung wirkungsvoll verhindert. Bezogen auf den trockenen Grafitanteil sind die Verdicker bevorzugt in einem Anteil von weniger als 10 Gew.-%, gemäß einer Ausführungsform in einem Anteil von weniger als 5 Gew.-% in der Suspension enthalten. Um einen ausreichenden Effekt zu erhalten ist der Verdicker gemäß einer Ausführungsform in einem Anteil von zumindest 0,5 Gew.-%, gemäß einer weiteren Ausführungsform in einem Anteil von zumindest 1 Gew.-% und gemäß noch einer weiteren Ausführungsform in einem Anteil von mehr als 2 Gew.-% enthalten, jeweils bezogen auf den trockenen Grafitanteil. Bei Verwendung von organischen, viskositätsregulierenden Zusätzen ist der weitere Zusatz von Fungiziden bzw. Bioziden sinnvoll.

Für Formen werden bevorzugt tongebundene Sande, insbesondere Quarzsande, als feuerfester Formstoff eingesetzt. Gemäß einer Ausführungsform ist vorgesehen, dass dem Gießereiadditiv ein Bentonit zugegeben ist. Der Bentonit, insbesondere Natriumbentonit oder Calciumbentonit, kann ganz oder teilweise der Menge an Bindemittel entsprechen, welches in einer Formstoffmischung zur Herstellung tongebundener Gießformen verwendet wird. Diese Ausführungsform des erfindungsgemäßen Gießereiadditivs ermöglicht es bei der Herstellung einer Formstoffmischung das Bindemittel Bentonit und den fein gemahlenen Grafit gleichzeitig in den feuerfesten Formstoff, meist Quarzsand, einzubringen. Das Gießereiadditiv enthält gemäß einer Ausführungsform eine innige Mischung von Bentonit und fein gemahlenem, vorzugsweise mikrokristallinem oder amorphem, Grafit, sodass bei der Herstellung einer Formstoffmischung der ggf. als Bindemittel wirkende Bentonit und der fein gemahlene, vorzugsweise mikrokristalline oder amorphe Grafit gleichzeitig zugegeben und beim Mischen gleichmäßig im körnigen feuerfesten Formstoff, insbesondere Quarzsand verteilt werden.

Der Anteil des fein gemahlenen mikrokristallinen oder amorphen Grafits, bezogen auf das wasserfreie Gießereiadditiv, wird dabei gemäß einer Ausführungsform größer als 1 Gew.-%, gemäß einer weiteren Ausführungsform im Bereich von 2 bis 20 Gew.-%, und gemäß noch einer weiteren Ausführungsform im Bereich von 5 bis 15 Gew.-% gewählt. Der Bentonit wird vorzugsweise ebenfalls in fein gemahlener Form zugegeben. Gemäß einer Ausführungsform weist der Bentonit eine Partikelgröße D₁₀₀ von weniger als 300 µm, gemäß einer Ausführungsform von weniger als 200 µm auf. Die mittlere Partikelgröße D₅₀ des Bentonits wird vorzugsweise geringer als 100 µm, gemäß einer weiteren Ausführungsform geringer als 80 µm gewählt. Gemäß einer Ausführungsform wird die mittlere Partikelgröße D₅₀ des Bentonits größer als 10 µm, gemäß einer weiteren Ausführungsform größer als 20 µm gewählt. Die Breite der Partikelgrößenverteilung kann innerhalb weiter Grenzen eingestellt werden. Die Standardabweichung vom D₅₀-Wert beträgt gemäß einer Ausführungsform weniger als 50 µm, gemäß einer Ausführungsform weniger als 30 µm. Der Anteil des Bentonits, bezogen auf das wasserfreie Gießereiadditiv, wird vorzugsweise geringer als 99 Gew.-%, gemäß einer Ausführungsform im Bereich von 98 bis 80 Gew.-% und gemäß einer weiteren Ausführungsform im Bereich von 95 bis 85 Gew.-% gewählt.

Als Bentonit wird bevorzugt ein Alkalibentonit, insbesondere bevorzugt ein Natriumbentonit verwendet. Unter einem Alkalibentonit, insbesondere Natriumbentonit wird ein Bentonit verstanden, welcher zumindest 40 %, bevorzugt zumindest 50 %, insbesondere bevorzugt zumindest 60 % der Kationenaustauschkapazität in Form austauschbarer Alkaliionen, insbesondere Natriumionen enthält.

Bei der soeben beschriebenen Ausführungsform kann der zur Herstellung einer Formstoffmischung verwendete Bentonit vollständig im Gießereiadditiv enthalten sein. Gemäß einer weiteren Ausführungsform kann jedoch auch in der Weise verfahren werden, dass nur ein Teil des Bentonits, welcher in der Formstoffmischung als Bindemittel wirkt, im Gießereiadditiv enthalten ist und die restliche Menge des Bentonits getrennt zum körnigen feuerfesten Formstoff gegeben wird. In diesem Fall kann der relative Anteil des Bentonits im Vergleich zum fein gemahlenen Grafit geringer gewählt werden, sodass der Anteil des fein gemahlenen Grafits am wasserfreien Bindemittel Werte zwischen 1 und 99 Gew.-% annehmen kann. Insbesondere bei Verwendung einer Grafitsuspension kann der Bentonit, insbesondere Natriumbentonit, auch als Verdickungsmittel wirken, welcher ein Absetzen der Grafitpartikel während der Lagerung verhindert. Da Natriumbentonit bereits in geringen Anteilen stark verdickend wirkt, wird der Anteil des Bentonits, berechnet als Trockengewicht, an der Suspension bevorzugt im Bereich von 1 bis 10 Gew.-% gewählt. Bei dieser Ausführungsform wird der Bentonit bevorzugt in Gewichtsverhältnis von 10 : 1 bis 1 : 10 zum Grafit eingesetzt.

Gemäß einer bevorzugten Ausführungsform ist vorgesehen, dass das Gießereiadditiv in Form eines Granulats bereitgestellt ist. Dazu können der fein gemahlene mikrokristalline oder amorphe Grafit und ggf. weitere Bestandteile des Gießereiadditivs, beispielsweise Bentonit, insbesondere Natriumbentonit oder Calciumbentonit, beispielsweise innig vermischt und dann zu einem Granulat geformt werden. Der fein gemahlene Grafit ist bei dieser Ausführungsform vorzugsweise homogen im Volumen des Granulatkorns verteilt.

Ein Granulat lässt sich wegen seiner Rieselfähigkeit sehr einfach und genau dosieren.

Der mittlere Durchmesser D₅₀ der Granulatkörner wird gemäß einer Ausführungsform zwischen 0,05 und 5 mm, gemäß einer weiteren Ausführungsform zwischen 0,1 und 3 mm gewählt. Die Größenverteilung des Granulats lässt sich beispielsweise durch Siebanalyse bestimmen. Die Angaben zur Größenverteilung des Granulats beziehen sich jeweils auf das Probenvolumen. Das Granulat kann eine enge Größenverteilung aufweisen. Die Standardabweichung vom D₅₀-Wert beträgt gemäß einer Ausführungsform weniger als 1 mm, gemäß einer Ausführungsform weniger als 0,5 mm.

Das Granulat lässt sich mit üblichen Vorrichtungen herstellen. Eine geeignete Vorrichtung ist beispielsweise ein Pelletierteller oder ein Intensivmischer.

Gemäß einer Ausführungsform ist vorgesehen, dass das Granulat sehr feinkörnig ausgestaltet ist und vorzugsweise einen mittleren Durchmesser D₅₀ von weniger als 1 mm aufweist. Ein solches Feingranulat lässt sich beispielsweise durch Sprühtrocknen herstellen. Hierzu kann beispielsweise eine Suspension hergestellt werden, welche vorzugsweise einen Anteil von 20 bis 45 Gew.-% feingemahlenen Grafit aufweist. Eine solche Suspension wird vorzugsweise mit Hilfe eines stark scherenden Rühraggregats hergestellt. Als flüssige Phase der Suspension wird vorzugsweise Wasser verwendet. Der Suspension können noch weitere Bestandteile des Gießereihilfsmittels zugesetzt werden, beispielsweise Bentonit, insbesondere Natriumbentonit oder Calciumbentonit, welcher gleichzeitig auch als Bindemittel für das Granulat wirken kann.

Gemäß einer weiteren Ausführungsform kann die Suspension auch ein organisches Bindemittel enthalten, beispielsweise Celluloseether, Polyvinylalkohol, heiß- oder kaltwasserlösliche Stärken oder Dextrine. Der Anteil des Bindemittels, bezogen auf den trockenen Grafit, wird vorzugsweise im Bereich zwischen 1 und 10 Gew.-% gewählt.

Die Suspension kann dann anschließend in einem üblichen Sprühtrockner unter üblichen Bedingungen getrocknet werden.

Das Gießereiadditiv lässt sich mit den üblichen Vorrichtungen zum feuerfesten Formstoff dosieren und mit diesem vermischen. Bei dem erfindungsgemäßen Gießereiadditiv ist es also nicht erforderlich, Arbeitsabläufe bei der Herstellung der Gießform zu verändern.

Gemäß einer besonders bevorzugten Ausführungsform umfasst das Gießereiadditiv ein Bentonitgranulat, welches mit dem fein gemahlenen, vorzugsweise mikrokristallinen oder amorphen Grafit beschichtet ist. Bei dieser Ausführungsform wird also zunächst ein Bentonitgranulat hergestellt, wozu übliche Vorrichtungen verwendet werden können. Auf das Granulat wird dann der fein gemahlene, vorzugsweise mikrokristalline oder amorphe Grafit aufgetragen. Dies kann in üblichen Mischern erfolgen. Der fein gemahlene, vorzugsweise mikrokristalline oder amorphe Grafit kann in trockener Form zum Bentonitgranulat gegeben werden. Bevorzugt wird jedoch in der Weise verfahren, dass der fein gemahlene mikrokristalline oder amorphe Grafit in Form einer Suspension zum Bentonitgranulat gegeben wird. Der Anteil des Grafits, bezogen auf das trockene Granulat, wird vorzugsweise im Bereich von weniger als 20 Gew.-% gewählt. Gemäß einer Ausführungsform wird der Anteil des fein gemahlenen mikrokristallinen oder amorphen Grafits am trockenen Granulat in einem Bereich von 0,1 bis 10 Gew.-% gemäß einer weiteren Ausführungsform in Anteil von 1 bis 5 Gew.-% gewählt.

Gemäß einer weiteren bevorzugten Ausführungsform ist vorgesehen, dass das Gießereiadditiv, insbesondere, wenn dieses in Form eines Granulats eingesetzt wird, eine Feuchte im Bereich von 15 bis 35 Gew.-% aufweist. Auf diese Weise können die Bestandteile des Gießereiadditivs, insbesondere bei der Verwendung als Granulat, bei der Herstellung der Formstoffmischung sehr rasch und effizient im feuerfesten Formstoff dispergiert werden. Wird eine Feuchte von weniger als 10 Gew.-% gewählt, erhöht sich die Mischzeit bei der Herstellung der Formstoffmischung deutlich, sodass der Prozess an Wirtschaftlichkeit einbüßt. Wird andererseits ein Gießereiadditiv verwendet, welches eine sehr hohe Feuchte aufweist, beispielsweise eine Feuchte von mehr als 40 Gew.-%, erhält das Gießereiadditiv eine hohe Klebrigkeit, sodass die Ausbildung von Klumpen im Mischer auftreten kann. Eine gleichmäßige Verteilung des Grafits im körnigen feuerfesten Formstoff, insbesondere bei gleichzeitiger Anwesenheit von Bentonit, erfordert dann sehr lange Mischzeiten. Der Feuchtegehalt des Gießereiadditivs, insbesondere wenn dieses in Form eines Granulats bereitgestellt wird, lässt sich beispielsweise durch den Wassergehalt der Grafitsuspension einstellen, welche gemäß einer Ausführungsform zur Herstellung des Granulats verwendet wird. Die wässrige Grafitsuspension kann dabei direkt als Granuliermittel eingesetzt werden oder die Feuchte des Granulats wird eingestellt, indem das zuvor hergestellte Bentonitgranulat mit der wässrigen Grafitsuspension beschichtet wird.

An sich kann der feinteilige Grafit den in bisherigen Formstoffmischungen verwendeten Glanzkohlenstoffbildner vollständig ersetzen. Gemäß einer Ausführungsform enthält das Gießereiadditiv daher keinen Glanzkohlenstoffbildner.

Es ist aber auch möglich, nur einen Teil der kohlenstoffhaltigen Verbindungen, welche üblicherweise in Formstoffmischungen als Glanzkohlenstoffbildner enthalten sind, durch den feinteiligen Grafit zu ersetzen. Gemäß einer Ausführungsform ist vorgesehen, dass das Gießereiadditiv einen Kohlenstoffträger, vorzugsweise einen fein gemahlenen Kohlenstoffträger umfasst. Der Kohlenstoffträger weist gemäß einer Ausführungsform eine mittlere Partikelgröße D₅₀ von weniger als 300 µm, gemäß einer Ausführungsform eine mittlere Partikelgröße D₅₀ von weniger als 200 µm auf. Gemäß einer Ausführungsform weist der Kohlenstoffträger vorzugsweise eine mittlere Partikelgröße D₅₀ von mindestens 20 µm auf. Gemäß einer Ausführungsform beträgt die Standardabweichung vom D₅₀-Wert weniger als 100 µm, gemäß einer Ausführungsform von weniger als 60 µm und gemäß einer weiteren Ausführungsform von weniger als 30 µm auf. Als Kohlenstoffträger werden bevorzugt Glanzkohlenstoffbildner verwendet. Gemäß einer Ausführungsform ist der Kohlenstoffträger ausgewählt aus der Gruppe von Kohle, Koks und Aktivkohle. Bevorzugt ist der Anteil des Kohlenstoffträgers, bezogen auf den trockenen Grafit, im Bereich von 10 bis 100 Gew.-%, gemäß einer weiteren Ausführungsform im Bereich von 20 bis 80 Gew.-% gewählt.

Gemäß einer Ausführungsform besteht das Gießereiadditiv im Wesentlichen aus fein gemahlenem Grafit und Bentonit. "Im Wesentlichen" bedeutet, dass das trockene, d.h. wasserfreie Gießereiadditiv weniger als 5 Gew.-%, bevorzugt weniger als 2,5 Gew.-% und gemäß einer weiteren Ausführungsform weniger als 1 Gew.-% weitere Bestandteile umfasst. Weitere Bestandteile sind beispielsweise die bereits erwähnten Dispergiermittel oder auch Verunreinigungen.

Gemäß einem weiteren Aspekt betrifft die Erfindung die Verwendung eines fein gemahlenen mikrokristallinen oder amorphen Grafits als Gießereiadditiv, insbesondere zur Herstellung von Gießformen. Die Eigenschaften des Grafits wurden bereits weiter oben mit Bezug auf das Gießereiadditiv beschrieben. Besonders bevorzugt wird der fein gemahlene Grafit in Form einer Suspension verwendet.

Gemäß einem weiteren Aspekt betrifft die Erfindung eine Formstoffmischung, welche einen körnigen feuerfesten Formstoff sowie das oben beschriebene Gießereiadditiv enthält. Als körniger feuerfester Formstoff können an sich alle Formstoffe verwendet werden, die auf dem Gebiet der Gießereitechnik üblich sind. Insbesondere für die Herstellung von Formen wird bevorzugt Quarzsand verwendet. Der körnige feuerfeste Formstoff weist eine Korngröße auf, wie sie üblicherweise für die Herstellung von Gießformen verwendet wird. Der körnigen feuerfeste Formstoff weist vorzugsweise eine Partikelgröße im Bereich von 0,05 bis 1 mm, bevorzugt 0,1 bis 0,7 mm auf. Die Einstellung der Partikelgröße kann beispielsweise durch Sieben oder Sichten erfolgen. Das Gießereiadditiv ist gleichmäßig in der Formstoffmischung verteilt. Der Anteil des fein gemahlenen, vorzugsweise mikrokristallinen oder amorphen Grafits wird, bezogen auf das Trockengewicht der Formstoffmischung, vorzugsweise im Bereich von 0,1 bis 2 Gew.-% und gemäß einer Ausführungsform im Bereich von 0,2 bis 1,0 Gew.-% gewählt.

Gemäß einer Ausführungsform enthält die Formstoffmischung einen Ton als Bindemittel, wobei Natriumbentonit bevorzugt ist. Gemäß einer Ausführungsform beträgt der Anteil des Bindemittels (absolut trocken), insbesondere Natriumbentonit, bezogen auf die trockene Formstoffmischung, zwischen 5 und 15 Gew.-%, gemäß einer Ausführungsform zwischen 6 und 10 Gew.-%.

Gemäß einer Ausführungsform enthält die Formstoffmischung neben dem Grafit weniger als 2 Gew.-%, gemäß einer weiteren Ausführungsform weniger als 1 Gew.-% Kohlenstoffträger, insbesondere Glanzkohlenstoffbildner. Gemäß einer Ausführungsform ist die Formstoffmischung frei von Glanzkohlenstoffbildnern. Die prozentualen Angaben beziehen sich auf das Gewicht der Formstoffmischung.

Zur Herstellung des fein gemahlenen, vorzugsweise mikrokristallinen oder amorphen Grafits, wie er im Gießereiadditiv enthalten ist, kann an sich jeder mikrokristalline oder amorphe Grafit verwendet werden. Die mittlere Kristallitgröße des als Ausgangsmaterial verwendeten Grafits kann gemäß einer Ausführungsform weniger als 90 nm betragen und beträgt gemäß einer weiteren Ausführungsform weniger als 60 nm. Gemäß einer Ausführungsform liegt die mittlere Kristallitgröße der als Ausgangsmaterial eingesetzten Grafite zwischen 15 und 45 nm. Für das Mahlen des Grafits können übliche Vorrichtungen verwendet werden. Geeignete Mühlen sind beispielsweise Luftstrahlmühlen. Die Wirkungsweise des Grafits wird umso besser, je niedriger die Teilchengröße ist. Um Grafit mit einer Partikelgröße von weniger als 5 µm zu erhalten, wird vorzugsweise der Grafit nass vermahlen. Das Vermahlen kann dabei auch mehrstufig erfolgen. Beispielsweise kann der Grafit zunächst trocken auf eine mittlere Partikelgröße D₅₀ von weniger als 100 µm vermahlen werden, vorzugsweise von weniger als 20 pm, und dann in einem weiteren Schritt nass vermahlen werden. Bevorzugte Ausführungsformen des Grafits wurden bereits weiter oben beschrieben.

Zum Gießereiadditiv können weitere Komponenten zugegeben werden. Dabei ist insbesondere bevorzugt, dass der Grafit in Form einer Suspension bereitgestellt wird. Die Suspension kann direkt erhalten werden, indem der Grafit beispielsweise nass vermahlen wird und die dann erhaltene Suspension ggf. verdünnt wird, sodass die Suspension einen Anteil von vorzugsweise 20 bis 50 Gewichtsteilen Grafit pro 100 Gewichtsteilen der Suspension aufweist.

Der Suspension können gemäß einer Ausführungsform Dispergiermittel zugesetzt werden. Diese können auch bereits während des Vermahlens zugegeben werden. Geeignete Dispergiermittel sind beispielsweise anionische oder nichtionische Tenside. Beispielhafte Tenside wurden bereits weiter oben beschrieben. Die Dispergiermittel werden vorzugsweise in einem Anteil von 2 bis 10 Gew.-%, bezogen auf den trockenen Grafit, zur Suspension gegeben.

Ferner können auch Verdickungsmittel zugegeben werden, welche ein Absinken der Grafitpartikel während des Lagerns verhindern. Geeignete Substanzen wurden bereits weiter oben erläutert.

Gemäß einer bevorzugten Ausführungsform enthält das Gießereiadditiv Bentonit, insbesondere Natriumbentonit oder Calciumbentonit. Der Bentonit kann beispielsweise zur Grafitsuspension gegeben werden oder die Grafitsuspension kann zu einem pulverförmigen Bentonit, insbesondere Calciumbentonit gegeben werden, wobei die Feuchte der Mischung gemäß einer Ausführungsform so eingestellt wird, dass aus der Mischung beispielsweise ein Granulat hergestellt werden kann. Unter einem Calciumbentonit wird ein Bentonit verstanden, welcher zumindest 40 %, bevorzugt zumindest 50 % und gemäß einer Ausführungsform zumindest 60 % der Kationenaustauschkapazität als austauschbare Calciumionen enthält.

Gemäß einer Ausführungsform wird der Bentonit, insbesondere Natriumbentonit oder Calciumbentonit, zunächst zu einem Granulat verarbeitet. Wie bereits erläutert, kann dies mit üblichen Vorrichtungen erfolgen, beispielsweise mit einem Pelletierteller oder mittels eines Intensivmischers. Das Granulat sollte keine zu hohe Festigkeit aufweisen. Bei der Herstellung des Granulats wird daher der Bentonit vorzugsweise mit mittlerer Energie beaufschlagt. Beispielsweise kann der Bentonit in einem Intensivwirbelmischer vorgelegt werden und anschließend bei vorzugsweise maximaler Wirblerdrehzahl das Wasser zudosiert werden. Ein geeigneter Intensivmischer ist beispielsweise das Modell R08 der Firma Eirich. Die Menge des Wassers wird bezogen auf den eingesetzten Bentonit, vorzugsweise im Bereich von 20 bis 30 Gew.-% gewählt. Bei weiterlaufendem Drehteller und Wirbler bildet sich im Verlauf von etwa 30 Sekunden bis 5 Minuten ein gleichmäßiges Granulat aus. Das Granulat wird anschließend vorzugsweise auf die gewünschte Größe abgesiebt. Ein geeignetes Sieb weist beispielsweise eine Maschenweite von 2 mm auf. Die abgesiebte Fraktion kann dann in einem Trockenofen bis zur gewünschten Feuchtigkeit getrocknet werden, beispielsweise auf eine Feuchte im Bereich von 10 bis 20 Gew.-%.

Auf das Granulat, welches gegebenenfalls vorher auch noch getrocknet werden kann, wird dann gemäß einer Ausführungsform die Grafitsuspension aufgegeben. Dies kann beispielsweise direkt im Intensivmischer erfolgen, indem die Grafitsuspension auf das bewegte Granulat aufgegeben wird, beispielsweise indem die Suspension in einem dünnen Strahl in den Mischkessel des Intensivmischers eingeleitet wird.

Nach der Beschichtung kann das Granulat getrocknet werden um eine Feuchte im oben angegebenen Bereich einzustellen. Gemäß einer bevorzugten Ausführungsform wird jedoch der Wassergehalt der Suspension bzw. die Feuchte des Bentonitgranulats vor der Beschichtung mit dem Grafit so eingestellt, dass das grafitbeschichtete Bentonitgranulat nach der Beschichtung nicht getrocknet werden muss um den Feuchtgehalt einzustellen. Wird nach dieser Ausführungsform verfahren, wird ein Granulat erhalten, dass sich bei der Herstellung der Formstoffmischung sehr leicht und rasch im feuerfesten Formstoff verteilen lässt.

Gemäß einem weiteren Aspekt betrifft die Erfindung eine Gießereiform aus einem körnigen feuerfesten Formstoff, welche das oben beschriebene Gießereiadditiv enthält. Die Gießereiform ist vorzugsweise als Form ausgebildet, das heißt als der Teil der Gießereiform, welche die Außenkontur des Gussstücks abbildet.

Die Herstellung der Gießereiform erfolgt an sich in üblicher Weise. Das erfindungsgemäße Gießereiadditiv wird unter Bewegen zum körnigen feuerfesten Formstoff gegeben, wobei als feuerfester Formstoff bevorzugt Quarzsand verwendet wird. Das Gießereiadditiv wird bevorzugt in einem Anteil zum feuerfesten Formstoff gegeben, sodass die Formstoffmischung einen Anteil an feinteiligem Grafit im Bereich von 0,1 bis 2 Gew.-% aufweist, bezogen auf die trockene Formstoffmischung. Der Formstoffmischung wird vorzugsweise ein Ton, insbesondere ein Bentonit, vorzugsweise Natriumbentonit zugegeben. Der Anteil des Tons wird in einem üblichen Bereich gewählt. Gemäß einer Ausführungsform beträgt der Anteil des Tons an der Formstoffmischung 5 bis 15 Gew.-%, bezogen auf das Trockengewicht der Formstoffmischung. Die Formstoffmischung weist einen üblichen Feuchtegehalt auf. Gemäß einer Ausführungsform weist die Formstoffmischung einen Wassergehalt im Bereich von 2 bis 4 Gew.-% auf.

Zur Herstellung der Gießform wird die Formstoffmischung in einen entsprechenden Formkasten gegeben und in üblicher Weise verdichtet. Es erfolgt dann ein Zusammenbau der Gießform, wobei gegebenenfalls noch Kerne im Gießhohlraum eingebaut werden können. Ebenso wird die Gießform in üblicher Weise mit einem Zulaufsystem für das flüssige Metall sowie mit Speisern versehen.

Weiter betrifft die Erfindung die Verwendung der Gießereiform für den Metallguss. Die erfindungsgemäße Gießereiform kann an sich alle bisher bekannten Gießereiformen ersetzen. Sie eignet sich sowohl für den Stahl- und Eisenguss als auch für den Guss von Nichteisenmetallen, beispielsweise den Aluminiumguss. Nach dem Abguss wird das Gussstück in üblicher Weise entformt. Der Formsand kann dann in üblicher Weise wieder aufbereitet werden und erneut für die Herstellung von Gießformen verwendet werden.

Die Erfindung wird im Weiteren anhand von Beispielen sowie unter Bezugnahme auf die beigefügten Figuren genauer erläutert. Dabei zeigt:
- Fig. 1:: eine Größenverteilungskurve eines in den Beispielen eingesetzten Grafits mit einer mittleren Partikelgröße D₅₀ von 10,78 µm;
- Fig. 2:: eine Größenverteilungskurve eines in den Beispielen eingesetzten Grafits mit einer mittleren Partikelgröße D₅₀ von 4,53 µm;
- Fig. 3:: eine Größenverteilungskurve eines in den Beispielen eingesetzten Grafits mit einer mittleren Partikelgröße D₅₀ von 1,55 µm;
- Fig. 4:: eine Größenverteilungskurve eines in den Beispielen eingesetzten Grafits mit einer mittleren Partikelgröße D₅₀ von 2,17 µm.

### Verwendete Messmethoden:

### Bestimmung der Kationenaustauschkapazität (CEC) und der Kationenanteile

Prinzip: Der Ton (beispielsweise Bentonit) wird mit einem großen Überschuss an wässriger NH₄Cl-Lösung behandelt, ausgewaschen und die auf dem Ton verbliebene NH₄⁺-Menge nach Kjeldahl bestimmt.

Me⁺ (Ton)⁻+ NH₄⁺ → NH4⁺ (Ton)⁻+Me⁺

(Me⁺ = H⁺, K⁺, Na⁺, 1/2 Ca²⁺, 1/2 Mg²⁺.... )

Geräte: Sieb, 63 µm; Erlenmeyer-Schliffkolben, 300 ml; Analysenwaage; Membranfilternutsche, 400 ml; Cellulose-Nitrat-Filter, 0,15 µm (Fa. Sartorius); Trockenschrank;
Rückflusskühler; Heizplatte; Destillationseinheit, VAPODEST-5 (Fa. Gerhardt, No. 6550); Messkolben, 250 ml; Flammen-AAS (FAAS)
Chemikalien: 2N NH₄Cl-Lösung Neßlers-Reagenz (Fa. Merck, Art.Nr. 9028); Borsäure-Lösung, 2%-ig; Natronlauge, 32%-ig; 0,1 N Salzsäure; NaCl-Lösung, 0,1 %-ig; KCl-Lösung, 0,1%-ig
Durchführung: 5 g Ton werden durch ein 63 µm-Sieb gesiebt und bei 110 °C getrocknet. Danach werden genau 2 g auf der Analysenwaage in Differenzwägung in den Erlenmeyer-Schliffkolben eingewogen und mit 100 ml 2N NH₄Cl-Lösung versetzt. Die Suspension wird unter Rückfluss eine Stunde lang gekocht. Bei stark CaCO₃-haltigen Tonen kann es zu einer Ammoniak-Entwicklung kommen. In diesem Fall muss solange NH₄Cl-Lösung zugegeben werden, bis kein Ammoniak-Geruch mehr wahrzunehmen ist. Eine zusätzliche Kontrolle kann mit einem feuchten Indikator-Papier durchgeführt werden. Nach einer Standzeit von ca. 16 h wird der NH₄⁺-Ton über eine Membranfilternutsche abfiltriert und bis zur weitgehenden Ionenfreiheit mit entionisiertem Wasser (ca. 800 ml) gewaschen. Der Nachweis der Ionenfreiheit des Waschwassers wird auf NH₄⁺-Ionen mit dem dafür empfindlichen Neßlers-Reagenz durchgeführt. Die Waschzahl kann je nach Tonsorte zwischen 30 Minuten und 3 Tagen variieren. Der ausgewaschene NH₄⁺-Ton wird vom Filter abgenommen, bei 110°C 2h lang getrocknet, gemahlen, gesiebt (63 µm-Sieb) und nochmals bei 110°C 2h lang getrocknet. Danach wird der NH₉⁺-Gehalt des Tons nach Kjeldahl bestimmt.

Berechnung der CEC: Die CEC des Tons ist der mittels Kjeldahl ermittelte NH₄⁺-Gehalt des NH₄⁺-Tons (CEC einiger Tonmineralien s. Anlage). Die Angaben erfolgen in meq/100 g Ton .
Beispiel: Stickstoff-Gehalt = 0,93%;
Molekulargewicht: N = 14,0067 g/mol $CEC = \frac{0 , 93 \times 1000}{14 , 0067} = 66 , 4 meq / 100 g$ $CEC = 66 , 4 meq / 100 {{ g NH}_{4}}^{+} - Ton$

### Ausgetauschte Kationen und deren Anteile:

Die durch den Umtausch freigesetzten Kationen befinden sich im Waschwasser (Filtrat). Der Anteil und die Art der einwertigen Kationen ("austauschbare Kationen") wurde im Filtrat gemäß DIN 38406, Teil 22, spektroskopisch bestimmt. Beispielsweise wird zur AAS-Bestimmung das Waschwasser (Filtrat) eingeengt, in einen 250 ml Messkolben überführt und mit entionisiertem Wasser bis zur Messmarke aufgefüllt. Geeignete Messbedingungen für FAAS sind aus den nachfolgenden Tabellen zu entnehmen.

### Berechnung der Kationen:

$\frac{Me = \frac{Me - Wert \left(mg/l\right) \times 100 \times Verd {u}^{¨} nnung}{ } = meq / 100 g}{4 \times Einwaage \left(in g\right) \times Molmasse \left(g/mol\right)}$ Molmassen (g/mol): Ca=20,040; K=39,096; Li=6,94; Mg=12,156; Na=22,990; A1=8,994; Fe=18,616

### Bestimmung des Feuchtegehalts:

Der Wassergehalt der Produkte bei 105°C wird unter Verwendung der Methode DIN/ISO-787/2 ermittelt.

### Bestimmung von Nasszugfestigkeit, Gründruckfestigkeit von Formkörpern

Die Nasszugfestigkeit (NZF) sowie die Gründruckfestigkeit (DF) der Formkörper wurde gemäß der Prüfvorschrift P38 des Bunds Deutscher Gießer (BDG) gemessen.

### Bestimmung der Verdichtbarkeit von Formstoffmischungen

Die Bestimmung der Verdichtbarkeit von Formstoffmischungen wurde gemäß der Prüfvorschrift P37 des Bunds Deutscher Gießer (BDG) gemessen.

### 1. Herstellung der Formsandmischungen

In einem Wirbelmischer, Modell R 08 der Fa. Eirich, werden 40 kg Quarzsand F 32 (Quarzwerke Frechen) vorgelegt. Unter Rühren werden anschließend 500 - 600 ml Wasser zugegeben, und es wird 15 sec gemischt. Anschließend werden alle weiteren Additive sukzessive zugegeben und 30 sec gemischt. Danach wird die Verdichtbarkeit geprüft. Es wird dann soviel Wasser nachdosiert, dass sich am Ende des Mischzyklus eine Verdichtbarkeit von 45 % einstellt. Nach erfolgter Wassernachdosierung wird noch weitere 60 sec gemischt. Die Formsandmischung wird dem Mischer entnommen und in einer verschließbaren Kunststofftrommel für 1 h bei Raumtemperatur gelagert.

### 2. Herstellung und Abguss der Grünsandform

Nach der Lagerung wird die Formsandmischung in einer Rüttelpressanlage APM S1 der Fa. Künkel & Wagner über einer Modellplatte mit vier Scheiben von einem Durchmesser von 100 mm und einer Höhe von 40 mm abgeformt. Hierzu wird ein Kasten mit 350 mm x 310 mm x 100 mm eingesetzt. Ober- und Unterkasten werden anschließend zu einer Gießform zusammengesetzt. In einem Induktionstiegelofen wird eine ausreichende Menge Gusseisen mit Lamellengrafit (GJL) mit etwa 3,5 % C erschmolzen und bei 1400 °C über einen Zeitraum von 10 - 12 sec in die Gießform eingegossen. Das Eisen-/Sandverhältnis beträgt 1 : 3.

### 3. Bestimmung der Menge angesinterten Sandes

Nach einer Abkühlzeit von 2 h werden Ober- und Unterkasten getrennt, und die Gusstraube mit den 4 scheibenförmigen Gussstücken wird entnommen. Die Gusstraube wird anschließend aus etwa 1 m Höhe auf einen steinernen Fußboden fallengelassen, wobei sich die Scheiben vom Angusssystem trennen. Im Anschluss daran wird der anhaftende Sand mit einer weichen Kunststoffbürste von der Unterseite sowie dem gesamten Umfang der Scheiben möglichst vollständig entfernt, so dass nur noch die Stirnfläche anhaftenden Sand aufweist. Zur Bestimmung der Menge des angesinterten Sandes wird diese Stirnfläche zunächst mit einer weichen Kunststoffbürste behandelt. Hierzu wird die Eisenscheibe auf eine Mörsermühle der Fa. Retsch (Typ RMO) aufgesetzt, wobei zwischen Gussstück und Porzellanmörser ein Kunststoffdeckel eingefügt wird, der die Metallscheibe trägt. Anschließend wird bei einem Auflagedruck von 0,07 N/cm² und einer Umdrehungsgeschwindigkeit von 90 Upm 30 sec gebürstet. Hierdurch ist gewährleistet, dass der lockere und nicht angesinterte Sand vollständig und gleichmäßig von der Oberfläche entfernt und nicht als angesinterter Sand erfasst wird.

Nachfolgend wird die so vorbehandelte Eisenscheibe in einen Metallring eingelegt, wobei der innere Durchmesser der Metallrings 11 cm beträgt. Im Metallring ist unterhalb der Eisenscheibe ein kreisförmig ausgeschnittener Schwamm mit einer Höhe von 1 cm auf einer Grundplatte angeordnet. Anschließend wird die Probenoberfläche mit einer Feilenbürste Typ 533 720 der Firma LUX, die über ein Adapterstück in einen Laborrührer eingespannt ist, über einen Zeitraum von 120 sec bei 70 UpM abgebürstet. Der Laborrührer, der fest mit der Feilenbürste verbunden ist, ist über ein Scharnier mit einem stabilen Stativ verbunden. Hierdurch wird die Oberfläche der Metallscheibe mit dem Eigengewicht des Rührers einschließlich der Feilenbürste belastet. Aus dem Eigengewicht des Rührers von etwa 2,6 kg und der Auflagefläche der Feilenbürste auf der 10 cm Eisenscheibe ergibt sich ein Auflagedruck von 0,8 N/cm², mit dem die Eisenscheibe von der Feilenbürste belastet wird. Die Umdrehungsgeschwindigkeit der Bürste beträgt 70 Upm. Aus der Gewichtsdifferenz der Eisenscheibe vor und nach dem Bürstentest ergibt sich gravimetrisch der Teil des Sandes, der bereits an der Metalloberfläche angesintert war.

Um den angesinterten Sand vollständig zu erfassen, wird die Stirnfläche der Eisenscheibe anschließend 30 sec lang mit einem Stahlgranulat (1,0 - 1,6 mm) gestrahlt. Auch hier wird der Anteil des angesinterten Sandes durch die Gewichtsdifferenz vor und nach dem Strahlvorgang bestimmt. Die Addition der beiden Einzelsandmengen aus Strahl- und Metallbürstentest ergibt die Gesamtmenge des an der Stirnseite der Eisenscheibe angesinterten Sandes.

### 4. Bestimmung der Nasszugfestigkeit sowie der Nassdruckfestigkeit der Formsandmischungen (VDG Merkblatt P38)

Nach Fertigmischen und entsprechender Maukzeit wird der Formstoff durch Einstellung des Wassergehalts auf eine Verdichtbarkeit von 45 % eingestellt und auf einer Ramme Typ PRA der Firma Georg Fischer mit drei Rammschlägen zu Zylindern verdichtet mit einem Durchmesser von 50 mm und einer Höhe von 50 mm. Mit Hilfe des Festigkeitsprüfgerät Typ PNZ der Firma Georg Fischer wird an 5 Probekörpern die Nassdruckfestigkeit bestimmt und der Mittelwert gebildet.

### 5. Messung der Partikelgrößenverteilung der eingesetzten Grafite

Die Grafite werden im Anlieferungszustand auf einem Laserbeugungsgerät Mastersizer^{®} 2000 der Fa. Malvern im kontinuierlichen Luftstrom bzgl. der Partikelgrößenverteilung gemessen (Trockenzelle: Scirocco 2000). Im Falle von Grafitdispersion erfolgt die Messung in wässriger Dispersion. Hierzu wird die Suspension 30 sec mit Ultraschall behandelt und anschließend in destilliertem Wasser vermessen (Nasszelle: Hydro 2000 S). Die Messung wird in Anlehnung an ISO 13320 /DIN ISO 9276-1 durchgeführt.

Bei der Messung in Luft wird die Probe mit Hilfe von Pressluft (Luftdruck: 2 bar) durch die Messzelle geblasen. Die Messzeit beträgt 8 Sekunden. Die Berechnung der Partikelgrößenverteilung erfolgt nach Fraunhofer Theorie.

Bei Messung in wässriger Suspension wird die Probe in entionisiertem Wasser suspendiert. Vor Beginn der Messung wird die Probe mit einem internen Ultraschallfinger (Intensität: 50 %) für 30 Sekunden behandelt. Die Behandlung mit Ultraschall wird auch während der Messung fortgesetzt (Intensität: 50 %). Die Probe wird mit einer Pumpgeschwindigkeit von 2000 rpm durch die Messzelle gepumpt. Die Auswertung erfolgt nach Mie-Theorie, Brechungsindex: 1,5295; Absorptionsindex: 0,1.

### 6. Bestimmung der Kristallinität der eingesetzten Grafite

Zur Bestimmung der Kristallinität der eingesetzten Grafite wird der 002-Reflex aus der Röntgenbeugungsanalyse herangezogen. Mit Hilfe des Röntgendiffraktometers Philipps X'Pert wird an einer Pulverprobe bei folgenden Parametern das Röntgenbeugungsdiagramm im Winkelbereich 2 θ von 10 - 40 ° aufgenommen:

| | |
|---|---|
| Winkelbereich (2 θ) | 10 - 40 ° |
| Schrittweite | 0,02° |
| Zeit pro Schritt | 5 s |
| Divergenzblende (primär) | 1 mm |
| Streustrahlblende (sekundär) | 1 mm |
| Detektorblende (sekundär) | 0,1 mm |
| Monochromator (sekundär) | |

Der für die Berechnung der Kristallitgröße zugrunde liegende 002-Reflex tritt zwischen 26 und 27 2 θ auf. An diesem Reflex wird zunächst die Halbwertsbreite berechnet. Anschließend wird diese Halbwertsbreite zur Berechnung der Kristallinität in die Scherrer-Gleichung übernommen: ${L}_{c} = \frac{K ⋅ λ}{Δ H \left(2θ\right) ⋅ cos θ}$
- L_{c}: Kristallinität/Dicke [nm]
- Λ: Wellenlänge CuKα = 0,154051 nm
- K: dimensionslose Konstante
- ΔH: Halbwertsbreite (FWHM) [rad]
- Θ: Beugungswinkel [rad].

Für Grafit wird als Scherrer-Konstante ein Wert von 0,89 eingesetzt (Determination of the crystallinity of calcined and graphite cokes by X-ray diffraction Analyst, April 1998, Vol. 123 (pp 595-600)).

### 7. Bestimmung des Weißgrades der grafithaltigen Formsandmischungen

Zunächst wird die grafithaltige Formstoffmischung wie in Absatz 1 beschrieben hergestellt. Anschließend wird die noch feuchte Formstoffmischung in die Probenhalterung des Weißgradmessgeräts Gretag Macbeth CE 7000 A eingepresst. Danach wird die Probenhalterung mitsamt Formstoff bei 110 °C 12 h getrocknet. Im Anschluss daran wird die Probenhalterung mit dem Formstoff in das Messgerät eingebracht und der Weißgrad nach der TAPPI-Methode T 452 bei einer Farbtemperatur von 6500 °C und bei einem Einstrahlwinkel von 10 ° gemessen.

### 8. Vermahlung von Grafit auf einer Luftstrahlmühle

Die Trockenvermahlung der Grafite erfolgte auf einer Luftstrahlmühle AFG 100 der Fa. Hosokawa mit einem angeschlossenen Sichter ATP 50. Die Luftstrahlmühle ist mit einer 2 mm-Düse ausgerüstet. Durch Justierung der Umdrehungszahl des Sichters, des Mahldrucks und der Aufgabemenge konnte die mittlere Partikelgrößenverteilung D₅₀ zwischen 1,5 und 20 µm eingestellt werden.

In den Figuren 1 bis 4 sind Partikelgrößenverteilungen für verschiedene Mahlgrade des Grafits gezeigt. Die entsprechenden Werte sind in den Tabellen 1a bis 1d zusammengefasst.

**Tabelle 1a: Anteile verschiedener Partikelgrößen in einer fein gemahlenen Grafitprobe; D₁₀: 3,27 µm, D₅₀: 10,78 µm, D₉₀: 30,29 µm, D₁₀₀: 321,89 µm, Messung in Luft (Fig. 1)**

| µm¹ | %² | µm¹ | %² | µm¹ | %² | µm¹ | %² | µm¹ | %² |
|---|---|---|---|---|---|---|---|---|---|
| 0,01 | 0,00 | 0,50 | 0,00 | 5,00 | 20,38 | 60,00 | 98,19 | 250,00 | 99,74 |
| 0,20 | 0,00 | 0,60 | 0,00 | 7,00 | 31,80 | 70,00 | 98,69 | 300,00 | 99,95 |
| 0,40 | 0,00 | 0,700 | 0,02 | 10,00 | 46,63 | 80,00 | 98,83 | 400,00 | 100,00 |
| 0,60 | 0,00 | 0,80 | 0,10 | 15,00 | 65,12 | 90,00 | 98,91 | 500,00 | 100,00 |
| 0,80 | 0,00 | 0,90 | 0,19 | 20,00 | 77,21 | 100,00 | 98,94 | 600,00 | 100,00 |
| 0,10 | 0,00 | 1,00 | 0,32 | 25,00 | 89,90 | 125,00 | 98,94 | 750,00 | 100,00 |
| 0,20 | 0,00 | 2,00 | 3,35 | 30,00 | 89,78 | 150,00 | 99,03 | 900,00 | 100,00 |
| 0,30 | 0,00 | 3,00 | 8,47 | 40,00 | 94,95 | 175,00 | 99,21 | | |
| 0,40 | 0,00 | 4,00 | 14,37 | 50,00 | 97,18 | 200,00 | 99,40 | | |

**Tabelle 1b: Anteile verschiedener Partikelgrößen in einer fein gemahlenen Grafitprobe; D₁₀: 1,10 µm, D₅₀: 4,53 µm, D₉₀: 14,90 µm, D₁₀₀: 33,39 pm, Messung in Luft (Fig. 2)**

| µm¹ | %² | µm¹ | %² | µm¹ | %² | µm¹ | %² | µm¹ | %² |
|---|---|---|---|---|---|---|---|---|---|
| 0,01 | 0,00 | 0,50 | 1,75 | 5,00 | 53,84 | 60,00 | 100,00 | 250,00 | 100,00 |
| 0,20 | 0,00 | 0,60 | 2,84 | 7,00 | 66,82 | 70,00 | 100,00 | 300,00 | 100,00 |
| 0,40 | 0,00 | 0,70 | 4,11 | 10,00 | 79,15 | 80,00 | 100,00 | 400,00 | 100,00 |
| 0,60 | 0,00 | 0,80 | 5,50 | 15,00 | 90,15 | 90,00 | 100,00 | 500,00 | 100,00 |
| 0,80 | 0,00 | 0,90 | 6,96 | 20,00 | 95,63 | 100,00 | 100,00 | 600,00 | 100,00 |
| 0,10 | 0,00 | 1,00 | 8,47 | 25,00 | 98,40 | 125,00 | 100,00 | 750,00 | 100,00 |
| 0,20 | 0,05 | 2,00 | 23,05 | 30,00 | 99,68 | 150,00 | 100,00 | 900,00 | 100,00 |
| 0,30 | 0,36 | 3,00 | 35,14 | 40,00 | 100,00 | 175,00 | 100,00 | | |
| 0,40 | 0,90 | 4,00 | 45,30 | 50,00 | 100,00 | 200,00 | 100,00 | | |

**Tabelle 1c: Anteile verschiedener Partikelgrößen in einer fein gemahlenen Grafitprobe; D₁₀: 0,70 µm, D₅₀: 1,55 µm, D₉₀: 3,62 µm, D₁₀₀: 20,38 µm, Messung in Wasser (Fig. 3)**

| µm¹ | %² | µm¹ | %² | µm¹ | %² | µm¹ | %² | µm¹ | %² |
|---|---|---|---|---|---|---|---|---|---|
| 0,01 | 0,00 | 0,50 | 2,61 | 5,00 | 96,45 | 60,00 | 100,00 | 250,00 | 100,00 |
| 0,20 | 0,00 | 0,60 | 5,82 | 7,00 | 99,01 | 70,00 | 100,00 | 300,00 | 100,00 |
| 0,40 | 0,00 | 0,70 | 9,98 | 10,00 | 99,61 | 80,00 | 100,00 | 400,00 | 100,00 |
| 0,60 | 0,00 | 0,80 | 14,72 | 15,00 | 99,86 | 90,00 | 100,00 | 500,00 | 100,00 |
| 0,80 | 0,00 | 0,90 | 19,74 | 20,00 | 99,99 | 100,00 | 100,00 | 600,00 | 100,00 |
| 0,10 | 0,00 | 1,00 | 24,84 | 25,00 | 100,00 | 125,00 | 100,00 | 750,00 | 100,00 |
| 0,20 | 0,00 | 2,00 | 64,77 | 30,00 | 100,00 | 150,00 | 100,00 | 900,00 | 100,00 |
| 0,30 | 0,04 | 3,00 | 83,84 | 40,00 | 100,00 | 175,00 | 100,00 | | |
| 0,40 | 0,68 | 4,00 | 92,50 | 50,00 | 100,00 | 200,00 | 100,00 | | |

**Tabelle 1d: Anteile verschiedener Partikelgrößen in einer fein gemahlenen Grafitprobe; D₁₀: 0,68 µm, D₅₀: 2,17 µm, D₉₀: 5,16 µm, D₁₀₀: 11,43 µm, Messung in Wasser (Fig. 4)**

| µm¹ | %² | µm¹ | %² | µm¹ | %² | µm¹ | %² | µm¹ | %² |
|---|---|---|---|---|---|---|---|---|---|
| 0,01 | 0,00 | 0,50 | 7,88 | 5,00 | 89,00 | 60,00 | 100,00 | 250,00 | 100,00 |
| 0,20 | 0,00 | 0,60 | 8,87 | 7,00 | 96,83 | 70,00 | 100,00 | 300,00 | 100,00 |
| 0,40 | 0,06 | 0,70 | 10,43 | 10,00 | 99,90 | 80,00 | 100,00 | 400,00 | 100,00 |
| 0,60 | 0,77 | 0,80 | 12,45 | 15,00 | 100,00 | 90,00 | 100,00 | 500,00 | 100,00 |
| 0,80 | 1,93 | 0,90 | 14,83 | 20,00 | 100,00 | 100,00 | 100,00 | 600,00 | 100,00 |
| 0,10 | 3,15 | 1,00 | 17,45 | 25,00 | 100,00 | 125,00 | 100,00 | 750,00 | 100,00 |
| 0,20 | 6,58 | 2,00 | 45,81 | 30,00 | 100,00 | 150,00 | 100,00 | 900,00 | 100,00 |
| 0,30 | 7,31 | 3,00 | 67,11 | 40,00 | 100,00 | 175,00 | 100,00 | | |
| 0,40 | 7,45 | 4,00 | 80,71 | 50,00 | 100,00 | 200,00 | 100,00 | | |

### 9. Herstellung einer wässrigen Grafitdispersion

In einem 3 1-Kunststoffbecher werden zunächst 1,5 1 demineralisiertes Wasser vorgelegt. Anschließend wird mit Hilfe eines Rührers Typ LD 50 der Firma Pendraulik bei einer Umdrehungsgeschwindigkeit von 2000 Upm und angesetzter Dissolverscheibe so viel trocken vermahlener Grafit eingerührt bis in Abhängigkeit der Partikelgröße eine Konzentration zwischen 20 und 40 % erreicht ist. Im Anschluss daran werden unter vorsichtigem Rühren zwischen 2 und 10 % eines geeigneten Dispergierhilfsmittels zugegeben. Die Dispergiermittelmenge bezieht sich hierbei auf die Einwaage des trockenen Grafits. Nachdem das Dispergiermittel in der Dispersion gleichmäßig verteilt ist, wird unter langsamem Rühren so viel weiteres Grafitpulver zugegeben, bis die angestrebte Endkonzentration erreicht ist. Hierbei ist ein Schäumen soweit wie möglich zu vermeiden. Gegebenenfalls kann der Suspension 0,1 - 0,3 % Degressal^{®} SD 20 der Firma BASF als Entschäumer zugegeben werden.

Die Bedingungen für die Herstellung der fein vermahlenen Grafite sowie deren mittlere Partikelgröße sind in Tabelle 2 zusammengefasst.

Die Ergebnisse der Beispiele sind Tabelle 3 zusammengefasst.

**Tabelle 2: Vermahlung von Grafit auf einer Luftstrahlmühle**

| **Probe** | **Aufgabematerial** | **Sichterradeinstellung (U/min)** | **Aufgabemenge (kg/h)** | **Druck (N/cm²)** | **Mittlere Partikelgröße (D₅₀, µm)** | **Kristallgröße (nm)** |
|---|---|---|---|---|---|---|
| JM / K0 | Kristalliner Pudergrafit Typ GHL der Grafit Kropfmühl AG | -- | -- | -- | 42 | 45 |
| JM / K1 | " | 5000 | 3,5 | 25 | 18 | |
| JM / K2 | " | 8000 | 3,0 | 25 | 10 | |
| JM / K3 | " | 12000 | 2,4 | 30 | 4 | |
| JM / K4 | " | 17000 | 1,7 | 35 | 1,5 | |
| JM / T0 | Amorpher Naturgrafit TG 80/85-S der Technografit | -- | -- | -- | 38 | 24 |
| JM / T1 | " | 5000 | 4,2 | 25 | 20 | |
| JM / T2 | " | 8000 | 3,7 | 25 | 9 | |
| JM / T3 | " | 12000 | 2,9 | 30 | 5 | |
| JM / T4 | " | 17000 | 2,1 | 35 | 2 | |

**Tabelle 3: Zusammenfassung der Versuche**

| Bsp. | Quarzsand F32 (%) | Bentonit Geko B (%) | Kohle² (%) | Grafit (%) | Einarb. Grafits | Weißgrad (%) | Verdichtbarkeit (%) | NZF (N/cm²) | DF (N/cm²) | Anges. Sand (g/m²) | Bew.³ |
|---|---|---|---|---|---|---|---|---|---|---|---|
| Vgl | 90,5 | 7,5 | 2 | -- | -- | 12,4 | 46 | 0,27 | 15,7 | 520 | glatt |
| 1 | 92 | 7,5 | -- | 0,5% JM/KO | pulver | 16,2 | 44 | 0,25 | 15,1 | 1350 | glatt |
| 2 | 92 | 7,5 | -- | 0,5% JM/TO | pulver | 16,8 | 45 | 0,27 | 14,9 | 1210 | glatt |
| 3 | 92 | 7,5 | -- | 0,5% JM/K4 | pulver | 13,2 | 47 | 0,28 | 16,3 | 1060 | glatt |
| 4 | 92 | 7,5 | -- | 0,5% JM/T4 | pulver | 13,8 | 45 | 0,25 | 17,0 | 1130 | glatt |
| 5 | 92 | 7,5 | -- | 0,5% JM/KO | pulver¹ | 15,9 | 46 | 0,26 | 15,8 | 1460 | glatt |
| 6 | 92 | 7,5 | -- | 0,5% JM/K1 | Suspens. | 11,3 | 45 | 0,28 | 16,4 | 1050 | glatt |
| 7 | 92 | 7,5 | -- | 0,5% JM/K2 | Suspens. | 10,3 | 47 | 0,29 | 15,5 | 810 | glatt |
| 8 | 92 | 7,5 | -- | 0,5% JM/K3 | Suspens. | 8,4 | 45 | 0,25 | 14,7 | 580 | glatt |
| 9 | 92 | 7,5 | -- | 0,5% JM/K4 | Suspens. | 6,3 | 44 | 0,27 | 15,0 | 440 | glatt |
| 10 | 92 | 7,5 | -- | 0,5% JM/T1 | Suspens. | 10,9 | 46 | 0,25 | 16,0 | 990 | glatt |
| 11 | 92 | 7,5 | -- | 0,5% JM/T2 | Suspens. | 8,8 | 45 | 0,30 | 17,1 | 690 | glatt |
| 12 | 92 | 7,5 | -- | 0,5% JM/T3 | Suspens. | 6,9 | 46 | 0,28 | 14,9 | 460 | glatt |
| 13 | 92 | 7,5 | -- | 0,5% JM/T4 | Suspens. | 5,5 | 44 | 0,25 | 15,2 | 350 | glatt |

| | | | | | | | | | | | |
|---|---|---|---|---|---|---|---|---|---|---|---|
| ¹: Bentonit und Grafit gemeinsam vermahlen und trocken einmischen ²: Steinkohle Ecosil^{®} ³: Visuelle Bewertung der Gussoberfläche | | | | | | | | | | | |

## Patentansprüche

1. Gießereiadditiv, umfassend feingemahlenen mikrokristallinen oder amorphen Grafit, welcher eine mittlere Partikelgröße D₅₀ von weniger als 100 µm aufweist.

2. Gießereiadditiv nach Anspruch 1, **dadurch gekennzeichnet, dass** der feingemahlene mikrokristalline oder amorphe Grafit und eine mittlere Kristallitgröße von weniger als 90 nm aufweist.

3. Gießereiadditiv nach Anspruch 1 oder 2, **dadurch gekennzeichnet, dass** der Grafit in Form einer wässrigen Suspension bereitgestellt ist.

4. Gießereiadditiv nach Anspruch 1, 2 oder 3, **dadurch gekennzeichnet, dass** dem Gießereiadditiv ein Bentonit zugegeben ist.

5. Gießereiadditiv nach Anspruch 4, **dadurch gekennzeichnet, dass** der Bentonit in Form eines Granulats bereitgestellt ist.

6. Gießereiadditiv nach Anspruch 5, **dadurch gekennzeichnet, dass** das Bentonitgranulat mit dem feingemahlenen mikrokristallinen oder amorphen Grafit beschichtet ist.

7. Gießereiadditiv nach einem der Ansprüche 5 oder 6, **dadurch gekennzeichnet, dass** das Granulat eine Feuchte im Bereich von 15 bis 35 Gew.-% aufweist.

8. Gießereiadditiv nach einem der vorhergehenden Ansprüche, **dadurch gekennzeichnet, dass** das Gießereiadditiv einen feingemahlenen Kohlenstoffträger umfasst, bevorzugt ausgewählt aus der Gruppe von Kohle, Koks, Aktivkohle.

9. Formstoffmischung, enthaltend einen körnigen feuerfesten Formstoff und ein Gießereiadditiv gemäß einem der Ansprüche 1 bis 8.

10. Formstoffmischung nach Anspruch 9, **dadurch gekennzeichnet, dass** der Anteil des feingemahlenen mikrokristallinen oder amorphen Grafits im Bereich von 0,1 bis 2 Gew.-% gewählt ist, bezogen auf das Trockengewicht der Formstoffmischung.

11. Gießereiform aus einem körnigen feuerfesten Formstoff, welches ein Gießereiadditiv nach einem der Anspruche 1 bis 8 enthält.

12. Verwendung einer Gießereiform nach Anspruch 11 für den Metallguss.

## Claims

1. Foundry additive comprising finely milled microcrystalline or amorphous graphite which has an average particle size D₅₀ of less than 100 µm.

2. Foundry additive according to Claim 1, **characterized in that** the finely milled microcrystalline or amorphous graphite has an average crystallite size of less than 90 nm.

3. Foundry additive according to Claim 1 or 2, **characterized in that** the graphite has been provided in the form of an aqueous suspension.

4. Foundry additive according to Claim 1, 2 or 3, **characterized in that** a bentonite has been added to the foundry additive.

5. Foundry additive according to Claim 4, **characterized in that** the bentonite has been provided in the form of granules.

6. Foundry additive according to Claim 5, **characterized in that** the bentonite granules have been coated with the finely milled microcrystalline or amorphous graphite.

7. Foundry additive according to either Claim 5 or 6, **characterized in that** the granules have a moisture content in the range from 15 to 35% by weight.

8. Foundry additive according to any of the preceding claims, **characterized in that** the foundry additive comprises a finely milled carbon support, preferably selected from the group consisting of coal, coke, activated carbon.

9. Mould material mixture containing a particulate refractory mould material and a foundry additive according to any of Claims 1 to 8.

10. Mould material mixture according to Claim 9, **characterized in that** the proportion of the finely milled microcrystalline or amorphous graphite is in the range from 0.1 to 2% by weight, based on the dry weight of the mould material mixture.

11. Foundry mould composed of a particulate refractory mould material which contains a foundry additive according to any of Claims 1 to 8.

12. Use of a foundry mould according to Claim 11 for metal casting.

## Revendications

1. Additif de fonderie, comprenant du graphite microcristallin ou amorphe, finement broyé, qui présente une grosseur moyenne de particule D₅₀ inférieure à 100 µm.

2. Additif de fonderie selon la revendication 1, **caractérisé en ce que** le graphite microcristallin ou amorphe, finement broyé, présente une grosseur moyenne de cristal inférieure à 90 nm.

3. Additif de fonderie selon la revendication 1 ou 2, **caractérisé en ce que** le graphite est préparé sous forme d'une suspension aqueuse.

4. Additif de fonderie selon la revendication 1, 2 ou 3, **caractérisé en ce que** l'additif de fonderie est additionné d'une bentonite.

5. Additif de fonderie selon la revendication 4, **caractérisé en ce que** la bentonite est préparée sous forme d'un granulat.

6. Additif de fonderie selon la revendication 5, **caractérisé en ce que** le granulat de bentonite est recouvert d'un graphite microcristallin et/ou amorphe, finement broyé.

7. Additif de fonderie selon l'une quelconque des revendications 5 ou 6, **caractérisé en ce que** le granulat présente une humidité dans la plage de 15 à 35% en poids.

8. Additif de fonderie selon l'une quelconque des revendications précédentes, **caractérisé en ce que** l'additif de fonderie comprend un support carboné finement broyé, de préférence choisi dans le groupe formé par le charbon, le coke, le charbon actif.

9. Mélange de matériau pour moule, contenant un matériau pour moule ignifuge granuleux et un additif de fonderie selon l'une quelconque des revendications 1 à 8.

10. Mélange de matériau pour moule selon la revendication 9, **caractérisé en ce que** la proportion de graphite microcristallin ou amorphe, finement broyé, est choisie dans la plage de 0,1 à 2% en poids, par rapport au poids sec du mélange de matériau pour moule.

11. Moule de fonderie en un matériau pour moule ignifuge granuleux, qui contient un additif de fonderie selon l'une quelconque des revendications 1 à 8.

12. Utilisation d'un moule de fonderie selon la revendication 11 pour le coulage de métal.
